# EUROPÄISCHE PATENTSCHRIFT

(11) **EP 0 139 958 B1**
(45) Veröffentlichungstag und Bekanntmachung des Hinweises auf die Patenterteilung: **05.11.1986**
(21) Anmeldenummer: 84109758.7
(22) Anmeldetag: 16.08.1984
(51) Int. Cl.: C25F 3/22

(54) **Verfahren zum elektrolytischen Polieren eines Werkstücks aus einer Legierung auf Nickel-, Kobalt- oder Eisenbasis**
Process for electrolytically polishing a work piece made of a nickel, cobalt or iron based alloy
Procédé de polissage électrolytique d'une pièce d'alliage à base de nickel, cobalt ou fer

(30) Priorität: 23.08.1983 CH 4580/83
(43) Veröffentlichungstag der Anmeldung: 08.05.1985
(73) Patentinhaber: BBC Aktiengesellschaft Brown, Boveri & Cie., CH-5401 Baden (CH)
(72) Erfinder: Sova, Vladimir, CH-5507 Mellingen (CH)

## Beschreibung

Die Erfindung geht aus von einem Verfahren zum elektrolytischen Polieren eines Werkstücks aus einer Legierung auf Nickel-, Kobalt- oder Eisenbasis nach der Gattung des Oberbegriffs des Anspruchs 1.

Beim elektrolytischen Polieren von Metallen und Legierungen der Gruppen IVB, VB, VIB und VIII des periodischen Systems der Elemente werden meistens Elektrolyte auf der Basis konzentrierter Säuren wie Schwefelsäure, Phosphorsäure und Salpetersäure eingesetzt. Durch die Wirkung der erwähnten Säuren sollte bei der anodischen Behandlung der Metallgegenstände eine bevorzugte Abtragung von Oberflächenrauheiten zustandekommen. Diese Abtragung kann bei geeigneter Einstellung der Arbeitsbedingungen bis zum Glänzen der Oberfläche führen. Zur Abklärung der Elektropoliervorgänge wurden verschiedene Theorien ausgearbeitet. Meistens sind es Ueberlegungen über physikalische Eigenschaften des Elektrolyten. Hier spielt eine wichtige Rolle die Viskosität des Elektrolyten hinsichtlich der Diffusionsvorgänge an der Anode. Ein anderer Faktor ist der Einfluss der Leitfähigkeit bezüglich des Strom-Spannungsverhältnisses.

Das elektrolytische Polieren rostfreier Stähle ist unter anderem bekannt aus der DE-PS 938 402, DE-PS 754 703, DE-AS 1 913 570, US-PS 3 751 352. Das entsprechende Verfahren für Superlegierungen ist z.B. in der DE-OS 26 54 484 beschrieben.

Beim elektrolytischen Polieren sind hauptsächlich zwei gleichzeitig zu bewerkstellende Prozesse zu beachten: Die Einebnung der Oberfläche, d.h. die bevorzugte Auflösung der makro- bis mikroskopisch vorliegenden Rauheiten der Oberfläche, ohne dass dabei ein Kornangriff in die Tiefe erfolgt, sowie die Auflösung der gebildeten Metalloxydschicht an der Oberfläche. Bei der Behandlung von Legierungen kommt noch ein dritter, wichtiger Faktor zum Zuge, die gleichmässige Auflösung von allen beteiligten Metallkomponenten. Diese gleichmässige Auflösung von allen in der Legierung vorhandenen Metallen ist umso schwieriger, je mehr die Metalle aus verschiedenen Gruppen des periodischen Systems der Elemente stammen. Bei sehr komplex zusammengesetzten Legierungen des Nickelbasis-Typs (beispielsweise Superlegierungen wie die "Nimonics") konnte zwar mit herkömmlichen Mitteln ein elektrolytischer Poliereffekt erreicht werden, doch blieb die Oberfläche stumpf und matt. Der Grund dafür ist die ungleichmässige Auflösung aller beteiligten Metalle oder sogar die Aufkonzentrierung der schwerlöslichen Komponenten an der behandelten Oberfläche. Der Elektrolyt auf Perchlorsäurebasis hat zwar sehr gute Elektropolierwirkung gebracht, aber aus der praktischen Sicht ist ein solcher Elektrolyt in der Produktion nicht verwendbar. Dazu ist die erforderliche Betriebstemperatur zu tief und es besteht die Gefahr des späteren korrosiven Angriffs durch abgebaute Chloridionen. Ausserdem besteht bei diesem Verfahren Explosionsgefahr und die Verwendungszeit (Lebensdauer) der Elektrolyten ist zu kurz.

Es besteht daher ein Bedürfnis nach der Verbesserung der konventionellen Verfahren des elektrolytischen Polierens. Der Erfindung liegt die Aufgabe zugrunde, ein Verfahren zum elektrolytischen Polieren eines Werkstücks aus einer Nickel-, Kobalt- oder Eisenlegierung, insbesondere Superlegierung anzugeben, das saubere, glänzende Werkstückoberflachen liefert und ohne Explosionsgefahr unter normalen Werkstattbedingungen sowie im Raum und im Freien vorkommenden Temperaturen durchführbar ist. Der entsprechende Elektrolyt soll dabei eine möglichst lange Verwendbarkeit aufweisen.

Diese Aufgabe wird durch die im kennzeichnenden Teil des Anspruchs 1 angegebenen Merkmale gelöst. Die Erfindung wird anhand der nachfolgenden Ausführungsbeispiele näher beschrieben.

### Ausführungsbeispiel 1:

Zur Herstellung des Elektrolysebades wurden zunächst 6 Volumenteile konzentrierte H₂S0₄ mit 2 Volumenteilen C₂H₅0H gemischt. Dann wurde 1 Volumenteil HBF₄ beigemischt. Zuletzt wurden noch 1 Volumenteil Glyzerin und 0,1 Vol.-% eines Fluorotensids zugegeben. Danach wurde das Bad auf die Arbeitstemperatur von 0 °C abgekühlt.

Das fertige Elektrolysebad hatte ungefähr folgende Zusammensetzung:
Konzentrierte H₂S0₄: 60 Vol.-%
C₂H₅OH: 20 Vol.-%
Glyzerin: 10 Vol.-%
HBF₄: 10 Vol.-%
Fluorotensid: 0,1 Vol.-%

Als Werkstück wurde eine Gasturbinenschaufel aus einer Nickel-Superlegierung mit dem Handelsnamen Nimonic elektrolytisch poliert. Das Werkstück wurde zunächst in organischen Lösungsmitteln entfettet und dann in eine geeignete Einhängevorrichtung (Gestell) gebracht. Das Gestell wurde mit dem Werkstück als Anode in das Elektrolysebad eingehängt und eine Zellenspannung von 50 V eingestellt. Nun wurde während 3 min bei einer Stromdichte von 80 A/dm² etwa einer Temperatur von 0 ° C elektrolytisch poliert. Nach Abschluss des Poliervorganges wurde der Strom abgeschaltet, das Werkstück mit Gestell aus dem Bad herausgenommen und mehrmals in kaltem und warmem Wasser gespült. Dann wurde das Werkstück im Warmluftstrom bei einer Temperatur von 80 bis 90 °C getrocknet. Nach der Entfernung aus dem Gestell und der Abkühlung auf Raumtemperatur zeigte das Werkstück eine glänzende spiegelnde Oberfläche.

### Ausführungsbeispiel 11:

Zunächst wurden zur Zubereitung des Elektrolysebades 3 Volumenteile konzentrierte H₃P0₄ mit 5 Volumenteilen C₂HₛOH und 1 Volumenteil Glyzerin sowie 1 Volumenteil Ammoniumdifluorid inkl. 0,1 Vol.-% Fluorotensid gemischt. Das Bad wurde auf eine Arbeitstemperatur von -10 ° C abgekühlt. Das fertige Elektrolysebad hatte ungefähr folgende Zusammensetzung:
Konzentrierte H₃P0₄: 30 Vol.-%
C₂H₅OH: 50 Vol.-%
Glyzerin: 10 Vol.-%
Ammoniumdifluorid: 10 Vol.-%
Fluorotensid: 0,1 Vol.-%

Das Werkstück bestand aus einer Nickelbasis-Superlegierung mit dem Handelsnamen Hastelloy. Vor dem elektrolytischen Polieren wurde es in organischen Lösungsmitteln (Trichloräthylen, Perchloräthylen) entfettet und dann in eine Vorrichtung ähnlich wie unter Beispiel 1 beschrieben, eingehängt. Das Ganze wurde in das oben angegebene Elektrolysebad eingetaucht, wo es als Anode diente. Die Zellenspannung wurde auf den Wert 20 V eingestellt und während 5 min elektrolytisch poliert. Die Weiterbehandlung des Werkstücks, das Spülen, Trocknen etc. erfolgte in der unter Beispiel 1 angegebenen Weise.

### Ausführungsbeispiel III

Zur Herstellung des Elektrolysebades wurden 2 Volumenteile konzentrierte H₃PO₄ und 2 Volumenteile konzentrierte H₂S0₄ mit 2 Volumenteilen C₂H₅OH und 2 Teilen 2-Propanol gemischt. Ausserdem wurde eine Lösung von 1 Volumenteil Natriumfluosilikat und 1 Volumenteil HF inkl. 0,1 Vol.-% eines Fluorotensids hergestellt und der ersten Mischung beigegeben. Das auf diese Weise hergestellte Bad wurde auf eine Arbeitstemperatur von 12 °C gebracht.

Das fertige Elektrolysebad hatte demgemäss ungefähr folgende Zusammensetzung:
konzentrierte H₃P0₄: 20 Vol.-%
konzentrierte H₂S0₄: 20 Vol.-%
C₂HₛOH: 20 Vol.-%
2-Propanol: 20 Vol.-%
HF: 10 Vol.-%
Natriumfluosilikat: 10 Vol.-%
Fluorotensid: 0,1 Vol.-%

Als Werkstück wurde ein Bauteil aus einer austenitischen Eisenlegierung des Typs X10CrNiW 17/13 verwendet. Es wurde zunächst in organischen Lösungsmitteln entfettet und dann in ein geeignetes Gestell eingebaut. Des weiteren wurde gemäss Beispiel 1 verfahren. Die Zellenspannung während des elektrolytischen Polierens wurde auf 70 V gehalten. Die Dauer des Polierens betrug 7 min. Die Behandlung des Werkstücks erfolgte dann in der unter Beispiel 1 angegebenen Weise.

Die Erfindung ist nicht auf die Ausführungsbeispiel beschränkt. Das Verfahren ist grundsätzlich auf Ni-, Co- oder Fe-Basislegierungen - vorwiegend austenitische Werkstoffe anwendbar. Dem in der Regel auf einer konzentrierten nichtoxydierenden Säure wie H₂S0₄ oder H₃P0₄ aufgebauten, ferner ein Fluorotensid und eine schwache polare organische Verbindung enthaltenden Elektrolyten wird eine Fluorverbindung in Form eines einfachen oder komplexen Fluorids in einer Menge von mindeatens 2 Vol.-% beige mengt.

Der Gehalt an konzentrierter H₂S0₄ oder H₃P0₄ kann zwischen 20 und 80 Vol.-% betragen. Würden beide vorgenannten Säuren gleichzeitig verwendet, so betrüge deren Gehalt vorteilhafterweise je 10 bis 40 Vol.-%.

Als schwach polare organische Verbindungen werden vorzugsweise 10 bis 50 Vol.-% C₂H₅OH und 5 bis 40 Vol.-% Glyzerin verwendet. Statt dessen können im Elektrolyten auch je 10 bis 30 Vol.-% C₂H₅OH und 2-Propanol enthalten sein. Durchwegs werden dem Elektrolyten ca. 0,2 Vol.- % eines Fluorotensids beigegeben.

Als Fluorverbindungen, welche für das Verfahren geeignet und typisch sind, können HBF₄ (5 bis 40 Vol.-%); Ammoniumdifluorid (5 bis 40 Vol.-%) oder eine Mischung von HF und Natriumfluorsilikat (je 5 bis 20 Vol.-%) Verwendung finden. Selbstverständlich sind auch andere Kombinationen von geeigneten Fluorverbindungen für die Durchführung des Verfahrens verwendbar.

Das elektrolytische Polieren wird vorteilhafterweise bei Temperaturen zwischen -20 und +30 ° C bei anodischen Stromdichten von 20 bis 250 A/dm² unter Zellenspannungen von 20 bis 70 V während 20 sec bis 20 min durchgeführt.

## Patentansprüche

1. Verfahren zum elektrolytischen Polieren eines Werkstücks aus einer Legierung auf Nickel-, Kobalt- oder Eisenbasis mittels eines eine konzentrierte nichtoxydierende Säure sowie ein Fluorotensid und eine schwach polare organische Verbindung enthaltenden Elektrolyten, wobei das Werkstück zunächst entfettet und nach dem Polieren gespült und getrocknet wird, dadurch gekennzeichnet, dass dem Elektrolyten mindestens eine Fluorverbindung in Form eines einfachen oder komplexen Fluorids in einer Menge von mindestens 2 Vol.-% beigemengt wird und dass das Polieren in einem Temperaturbereich von -20 bis +30 °C bei einer Stromdichte von 20 bis 250 A/dm² unter einer Spannung von 20 bis 70 V während einer Zeit von 20 sec bis 20 min durchgeführt wird.

2. Verfahren nach Anspruch 1, dadurch gekennzeichnet, dass der Elektrolyt 20 bis 80 Vol.-% konzentrierte H₂S0₄ enhält.

3- Verfahren nach Anspruch 2, dadurch gekennzeichnet, dass der Elektrolyt 20 bis 60 Vol.-% konzentrierte H₂SO₄, 10 bis 50 Vol.-% C₂H₅0H, 5 bis 40 Vol.-% Glyzerin, 5 bis 40 Vol.-% HBF₄ und 0,1 Vol.-% eines Fluorotensids enthält.

4. Verfahren nach Anspruch 1, dadurch gekennzeichnet, dass der Elektrolyt 20 bis 60 Vol.-% konzentrierte H₃PO₄ enthält.

5. Verfahren nach Anspruch 4, dadurch gekennzeichnet, dass der Elektrolyt 20 bis 60 Vol.-% konzentrierte H₃P0₄, 10 bis 50 Vol.-% C₂H₅OH, 5 bis 40 Vol.-% Glyzerin, 5 bis 40 Vol.-% Ammoniumdifluorid und 0,1 Vol.-% eines Fluorotensids enthält.

6. Verfahren nach Anspruch 1, dadurch gekennzeichnet, dass der Elektrolyt je 10 bis 40 Vol.-% konzentrierte H₂S0₄ und H₃P0₄; ferner je 10 bis 30 Vol.-% C₂H₅OH und 2-Propanol; je 5 bis 20 Vol.-% HF und Natriumfluosilikat und 0,1 Vol.- % eines Fluorotensids enthält.

## Claims

1. Process for electrolytic polishing of a workpiece consisting of an alloy based on nickel, cobalt or iron by means of an electrolyte containing a concentrated nonoxidizing acid as well as a fluorosurfactant and a weekly polar organic compound, the workpiece being first degreased and, after polishing, being rinsed and dried, characterized in that at least one fluorine compound in the form of a simple or complex fluoride is admixed in a quantity of at least 2% by volume to the electrolyte, and that polishing is carried out in the temperature range from -20 to +30° Cat a current density of 20 to 250 A/dm₂ under a voltage of 20 to 70 V for a period of 20 seconds to 20 minutes.

2. Process according to Claim 1, characterized in that the electrolyte contains 20 to 80% by volume of concentrated H₂S0₄.

3. Process according to Claim 2, characterized in that the electrolyte contains 20 to 60% by volume of concentrated H2S04, 10 to 50% by volume of C₂H₅0H, 5 to 40% by volume of glycerol, 5 to 40% by volume of HBF₄ and 0.1% by volume of a fluorosurfactant.

4. Process according to Claim 1, characterized in that the electrolyte contains 20 to 60% by volume of concentrated H₃P0₄.

5. Process according to Claim 4, characterized in that the electrolyte contains 20 to 60% by volume of concentrated H₃P0₄, 10 to 50% by volume of C₂H₅0H, 5 to 40% by volume of glycerol, 5 to 40% by volume of ammonium difluoride and 0.1% by volume of a fluorosurfactant.

6. Process according to Claim 1, characterized in that the electrolyte contains 10 to 40% by volume each of concentrated H₂SO₄ and H₃PO₄ and also 10 to 30% by volume each of C₂H₅0H and 2-propanol, 5 to 20% by volume each of HF and sodium fluosilicate and 0.1% by volume of a fluorosurfactant.

## Revendications

1 - Procédé pour le polissage électrolytique d'une pièce faite d'un alliage à base de nickel de cobalt ou de fer au moyen d'un électrolyte contenant un acide non oxydant concentré de même qu'un tensio-actif fluoré et un composé organique faiblement polaire, suivant lequel on dégraisse d'abord la pièce et après le polissage, on la rince et on la sèche, caractérisé en ce qu'on ajoute à l'électrolyte au moins un composé fluore sous la forme d'un fluorure simple ou complexe en une quantité d'au moins 2% en volume et on exécute le polissage dans un intervalle de température de -20 à +30°C sous une densité de courant de 20 à 250 A/dm² avec une tension de 20 à 70 V pendant une durée de 20 secondes à 20 minutes.

2 - Procédé suivant la revendication 1, caractérisé en ce que l'électrolyte contient 20 à 80% en volume de H₂S0₄ concentré.

3 - Procédé suivant la revendication 2, caractérisé en ce que l'électrolyte contient 20 à 60% en volume de H₂S0₄ concentré, 10 à 50% en volume de C₂H₅OH, 5 à 40% en volume de glycérine, 5 à 40% en volume de HBF₄ et 0,1% en volume d'un tensio-actif fluoré.

4 - Procédé suivant la revendication 1, caractérisé en ce que l'électrolyte contient 20 à 60% en volume de H₃P0₄ concentré.

5 - Procédé suivant la revendication 4, caractérisé en ce que l'électrolyte contient 20 à 60% en volume de H₃P0₄ concentré, 10 à 50% en volume de C₂H₅OH, 5 à 40% en volume de glycérine, 5 à 40% en volume de difluorure d'ammonium et 0,1% en volume d'un tensio-actif fluoré.

6 - Procédé suivant la revendication 1, caractérisé en ce que l'électrolyte contient du H₂S0₄ concentré et du H₃P0₄ concentré chacun en quantité de 10 à 40% en volume, du C₂H₅OH et du 2-propanol chacun en quantité de 10 à 30% en volume, du HF et du fluosilicate de sodium chacun en quantité de 5 à 20% en volume, outre 0,1% en volume d'un tenio-actif fluoré.
